# EUROPÄISCHE PATENTSCHRIFT

(11) **EP 0 755 462 B1**
(45) Veröffentlichungstag und Bekanntmachung des Hinweises auf die Patenterteilung: **18.08.1999**
(21) Anmeldenummer: 96904249.8
(22) Anmeldetag: 19.03.1996
(51) Int. Cl.: C23C 22/08, E04C 5/01

(54) **KORROSIONSINHIBIERUNG UND VERBESSERUNG DER VERBUNDEIGENSCHAFTEN VON ARMIERUNGSMETALLEN**
CORROSION INHIBITION AND IMPROVEMENT OF ADHESION CHARACTERISTICS OF REINFORCING METALS
INHIBITEURS DE CORROSION ET AMELIORATION DES PROPRIETES D'ADHERENCE DE METAUX D'ARMATURE

(30) Priorität: 13.04.1995 CH 108095
(43) Veröffentlichungstag der Anmeldung: 29.01.1997
(73) Patentinhaber: Cement Intellectual Property Ltd., Hamilton HM 12 (BM)
(72) Erfinder: AKSTINAT, Manfred, CH-8050 Zürich (CH)
(74) Vertreter: Maspoli, René A.
(86) Internationale Anmeldenummer: IB9600244
(87) Internationale Veröffentlichungsnummer: WO9632522

(56) Entgegenhaltungen:
- EP-A- 0 095 413
- EP-A- 0 285 593
- US-A- 2 992 131
- CHEMICAL ABSTRACTS, vol. 77, no. 22, 27.November 1972 Columbus, Ohio, US; abstract no. 143412, EXEL N.: "Anticorrosion coatings for steel in prestressed concrete" Seite 219; XP002003148 & CORROSION, Bd. 20, Nr. 4, REUIL-MALMAISON (FR), Seiten 291-299,

## Beschreibung

Die hier befasste Erfindung betrifft ein Verfahren zur gleichzeitigen Korrosionsinhibierung und Verbesserung der Verbundeigenschaften von Armierungsmetallen für Beton sowie die Verwendung von derart behandelten Armierungsmetallen.

D1, d.h. die US-A 2 992 131, beschreibt ein Verfahren zur gleichzeitigen Korrosionsinhibierung und Verbesserung der Verbundeigenschaften von Armierungsmetallen (Eisen-Metall) für Beton durch eine Fe-, Zn- oder Mn-Phosphatierung (siehe Ansprüche 1 und 3; Spalte 3, Zeilen 5 - 22). Nach D1 kann das phosphatierte Metall nachbehandelt werden mit Zusammensetzungen, die Chromate und/oder Glyoxal (ein bekannter Korrosionsinhibitor) - siehe Ansprüche 3 und 5 - enthalten.

Gemäss einer der in D2, d.h. in der EP-A 0 285 593, angegebenen Lehren (Spalte 4, Zeilen 42 bis und mit 52) wird ein Armierungseisen vorerst phosphatiert. Anschliessend wird auf der derart vorbehandelten Metall-Oberfläche eine Oelschicht aufgebracht, welche nach einer gewissen Zeit austrocknet.

D3, d.h. die EP-A 0 095 413, schliesslich beansprucht eine Wickel-Hülle für ein Vorspann-Drahtseil in vorgespannten Beton-Werkstücken.

Die Innenseite der genannten Hülle wird vorerst phosphatiert und anschliessend mit einer Seife, bestehend aus einer wässerigen Lösung von Na-Stearat und -Palmitat, besprüht.

Das erfindungsgemässe Verfahren zur gleichzeitigen Korrosionsinhibierung und Verbesserung der Verbundeigenschaften von Armierungsmetallen für Beton ist demgegenüber in den weiter unten folgenden Patentansprüchen gekennzeichnet.

Der erfindungsgemässe Phosphatierungs-Schritt wird in an sich bekannten Metallphosphatbädern, v.a. in Fe-, Zn-, Zn/Ca- oder Mn-Phosphatbädern ausgeführt. Hierzu eingesetzte chemische Beschleuniger umfassen wasserlösliche Oxydationsmittel wie Nitrate, Chlorate oder Chromate bzw. organische Beschleuniger wie N-haltige Verbindungen, speziell Anilin oder Pyridin oder aromatische Carbonsäuren.

Die genannte Phosphatierung geschieht batchweise oder kontinuierlich, in Bädern oder Spritzanlagen bei Raumtemperaturen oder darüber.

Nach der üblicherweise mittels Heissluft ausgeführten Austrocknung der Phosphatierungsschicht, die einige 10 um betragen kann, wird dieselbe erfindungsgemäss einer anschliessenden Oberflächenspülung unterworfen; diese geschieht normalerweise bei Raumtemperatur.

Verwendet werden hierzu wässerige Lösungen bzw. Aufschlämmungen von reduzierenden und/oder passivierenden Verbindungen, v.a. von Nitriten oder Hydrazin bzw. Hydrazinderivaten oder Hydroxylamin bzw. Hydroxylaminderivaten und von Chromaten.

Anschliessend wird die phosphatierte und gespülte Metalloberfläche mit nichtwässerigen oder wässerigen Metall- oder Nichtmetallsolen und einem Beton-Zusatzmittel imprägniert.

Es wurde festgestellt, dass erfindungsgemäss behandelte Armierungsmetalle schon während des Lagerns - auch im Freien - ein deutlich geringeres Korrosionsbild ergeben als nicht behandelte Proben.

Spritzbeton-Proben, welche mit erfindungsgemäss behandelten Armierungsfasern aus Stahl (Länge 2 bzw. 4 cm) verstärkt waren, zeigten eine um etwa 4 % höhere Zugfestigkeit verglichen mit normal armierten Vergleichsproben; beim Aufspitzen der Proben zeigten sich auch nach 6-monatiger Aussenlagerung keine Korrosionsansätze an den Stahlfasern.

## Patentansprüche

1. Verfahren zur gleichzeitigen Korrosionsinhibierung und Verbesserung der Verbundeigenschaften von Armierungsmetallen für Beton, dadurch gekennzeichnet, dass nach einer Oberflächenbehandlung der Metallteile mittels einer Fe-, Ca/Zn-, Zn- oder Mn-Phosphatierung die phosphatierte Metalloberfläche anschliessend mittels einer wässerigen Lösung oder Aufschlämmung von reduzierenden und/oder passivierenden Verbindungen gespült und dann mit nichtwässerigen oder wässerigen Metall- oder Nichtmetallsolen und einem Beton-Zusatzmittel imprägniert wird.

2. Verfahren gemäss Patentanspruch 1, weiter dadurch gekennzeichnet, dass die wässerige Lösung oder Aufschlämmung Nitrite oder Hydrazin enthält.

3. Anwendung des Verfahrens gemäss dem Patentanspruch 1 oder 2 an Stangen, Platten, Nägeln, Drähten, Stiften, Stützpfeilern, Fasern oder andersgeformten Metall-Teilen, deren Oberflächen aus Eisen bzw. Eisenlegierungen, Zink oder Zinklegierungen und/oder anderen phosphatierbaren Metallen bestehen.

4. Verwendung der gemäss Patentanspruch 1 erhaltenen Armierungsmetalle in Beton-Trag- oder -Stütz-Elementen sowie Industrieböden und Decken-Elementen und in Form von Metallfasern in Spritzbeton, wobei die Verbesserung des Verbundes zwischen Armierung und Beton auch zu einer Erhöhung der mechanischen Festigkeiten der Gesamtteile führt.

## Claims

1. Method for the simultaneous prevention of corrosion and improvement of the bonding properties of reinforcement metals for concrete, characterised in that after a surface treatment of the metal parts by means of phosphatising with Fe, Ca/Zn, Zn or Mn the phosphatised metal surface is then washed with an aqueous solution or slurry of reducing and/or passivating compounds, and then impregnated with non-aqueous or aqueous metal or non-metal sols and a concrete additive.

2. Method according to claim 1, further characterised in that the aqueous solution or slurry contains nitrites or hydrazine.

3. Use of the method according to claim 1 or 2 on rods, plates, nails, wires, pens, support files, fibres or differently designed metal parts, the surfaces of which are made of iron or iron alloys, zinc or zinc alloys and/or other phosphatisable metals.

4. Use of the reinforcement metals obtained according to claim 1 in concrete bearing or support components and industrial floors and ceiling elements and in the form of metal fibres in gunned concrete, wherein the improvement of the bond between the reinforcement and the concrete also leads to an increase in the mechanical strength of all parts.

## Revendications

1. Procédé pour l'inhibition à la corrosion et l'amélioration simultanées des caractéristiques de liaison de métaux d'armature pour du béton, caractérisé en ce qu'après un traitement de la surface des pièces métalliques au moyen d'une phosphatation à Fe, Ca/Zn, Zn ou Mn, la surface métallique phosphatée est ensuite rincée au moyen d'une solution ou d'une suspension aqueuse de composés réducteurs et/ou passivants et est alors imprégnée avec des sols métalliques ou non métalliques, non aqueux ou aqueux et avec un additif de béton.

2. Procédé selon la revendication 1, caractérisé en outre en ce que la solution ou la suspension aqueuse contient des nitrites ou de l'hydrazine.

3. Application du procédé selon la revendication 1 ou 2 à des barres, des plaques, des clous, des fils métalliques, des broches, des supports, des fibres ou des pièces métalliques d'une autre forme dont les surfaces sont constituées de fer respectivement d'alliages de fer, de zinc ou d'alliages de zinc et/ou d'autres métaux pouvant être phosphatés.

4. Utilisation des métaux d'armature obtenus selon la revendication 1 dans des éléments de support ou de portée de béton ainsi que dans des sols industriels et des éléments de couverture et dans la forme de fibres métalliques dans du béton projeté, l'amélioration de la liaison entre l'armature et le béton menant également à une augmentation des résistances mécaniques des pièces globales.
